# EUROPÄISCHE PATENTSCHRIFT

(11) **EP 0 299 327 B1**
(45) Veröffentlichungstag und Bekanntmachung des Hinweises auf die Patenterteilung: **02.12.1992**
(21) Anmeldenummer: 88110686.8
(22) Anmeldetag: 05.07.1988
(51) Int. Cl.: D06M 15/55

(54) **Zusammensetzung zum Ausrüsten von Fasern**
Composition for the finishing of fibres
Composition pour le finissage de fibres

(30) Priorität: 15.07.1987 DE 3723349
(43) Veröffentlichungstag der Anmeldung: 18.01.1989
(73) Patentinhaber: Th. Goldschmidt AG, 45127 Essen (DE)
(72) Erfinder: Esselborn, Eberhard, D-4300 Essen 1 (DE); Fock, Jürgen, Dr., D-4000 Düsseldorf 30 (DE)

(56) Entgegenhaltungen:
- DE-A- 1 794 304
- FR-A- 2 260 653
- US-A- 2 903 381

## Beschreibung

Die Erfindung betrifft ein Mittel zum Ausrüsten von Fasern oder Faserprodukten. Die Erfindung betrifft insbesondere ein Mittel, welches den Fasern oder Faserprodukten einen verbesserten Griff bei gleichzeitiger guter Permanenz der Ausrüstung verleiht.

Es ist bekannt, auf die Oberflächen von Fasern oder Faserprodukten Polymerisate aufzubringen, um die Eigenschaften der Fasern oder Faserprodukte in gewünschter Weise zu verändern. Durch eine derartige Behandlung können Eigenschaften, wie Griff des Textilgutes, dessen Hydrophilie, antistatische Eigenschaften, Anschmutzbarkeit oder die Wiederentfernung von auf dem Textilgut vorhandenem Schmutz, in gewünschter Weise verbessert werden. Diese Eigenschaftsänderungen stehen in einer gewissen Abhängigkeit zueinander. Es ist deshalb häufig zu beobachten, daß die Verbesserung einer Eigenschaft mit der Verschlechterung einer anderen Eigenschaft in Kauf genommen werden muß. So wird beispielsweise die Erhöhung der Knitterfestigkeit häufig mit einer Verschlechterung der Griffeigenschaften des Textilgutes erkauft. Ähnlich verhält es sich mit Hydrophilierungsmitteln, die auf der Faser vernetzt werden, um eine ausreichende Permanenz der Ausrüstung sicherzustellen. Infolge der Vernetzung der Polymerisate verschlechtert sich in der Regel der Griff der Textilmaterialien.

Der vorliegenden Erfindung liegt die Aufgabe zugrunde, den Griff der Fasern oder Faserprodukte aus Cellulose oder synthetischen polymeren Verbindungen, wie Polyestern, Polyamiden oder Polyacrylnitril, zu verbessern. Der Erfindung liegt insbesondere die Aufgabe zugrunde, die Permanenz einer solchen Ausrüstung zu erhöhen. Hierdurch soll sichergestellt werden, daß der verbesserte Griff des Textilmaterials und weitere verbesserte Gebrauchseigenschaften auch nach mehreren Waschvorgängen erhalten bleiben sollen. Ein weiteres Ziel der Erfindung ist es, diese Verbesserung des Griffs mit einer Verbesserung der Hydrophilie der Faserprodukte zu verbinden. Durch die verbesserte Hydrophilie wird der Tragekomfort der textilen Materialien erhöht, da die Körperfeuchtigkeit besser durch das Gewebe nach außen abgeführt wird.

Ein weiteres Ziel der Erfindung ist die Verminderung der Anschmutzbarkeit und der Vergrauung des Textilgutes. Gleichzeitig soll die Neigung des Textilgutes zu elektrostatischer Aufladung herabgesetzt werden.

Aus der DE-C-26 43 637 ist ein Verfahren zur Kunstharzausrüstung von Cellulosefasern enthaltenden Faserprodukten bekannt, bei dem man die betreffenden Faserprodukte mit einer Lösung oder Dispersion, die ein glycidylhaltiges Mischpolymerisat enthält, behandelt, trocknet und dann in Gegenwart eines Säurekatalysators bei einer zur Spaltung der Oxiranbindung des Glycidylrestes ausreichenden Temperatur hitzebehandelt, wobei der Katalysator der Lösung oder Dispersion des Mischpolymerisats einverleibt ist oder vor oder nach dem Trocknen in Form einer getrennten Lösung oder Dispersion appliziert wird. Das Verfahren ist dadurch gekennzeichnet, daß man ein Mischpolymerisat verwendet, das besteht aus:
a) 1 bis 55 Mol-% mindestens einer Struktureinheit der Formel: worin bedeuten:
   - R₁: ein Wasserstoffatom oder einen Methylrest und
   - Q: CO oder CH₂,
b) 0,5 bis 25 Mol-% mindestens einer Struktureinheit der Formel: worin bedeuten:
   - R₂: ein Wasserstoffatom oder einen Methylrest;
   - R₃: einen gerad- oder verzweigtkettigen Alkylenrest mit nicht mehr als 3 C-Atomen;
   - R₄: ein Wasserstoffatom, einen gerad- oder verzweigtkettigen Alkylrest, einen Acryloylrest oder einen Methacryloylrest und
   - m: eine ganze Zahl von 5 bis 25
   und
c) 98,5 bis 20 Mol-% mindestens einer Struktureinheit der Formel: worin bedeuten:
   - R₅: ein Wasserstoffatom oder einen Methylrest und
   - R₆: einen gerad- oder verzweigtkettigen Alkylrest oder einen Hydroxyalkylrest,
   sowie ggf.
d) bis zu 10 Mol-% sonstiger vinylartiger Struktureinheiten.

In der DE-A-32 44 011 ist ein in Wasser dispergierbarer Polyester beschrieben, der aus Baugruppen der Formel

-CO-A-CO-G-O-

aufgebaut ist, wobei
A im statistischen Mittel zu 80 bis 100 Mol-% p-Phenylen
und zu 0 bis 20 Mol-% zweiwertige Reste der Formel
und
- G: im statistischen Mittel zu
30 bis 90 Mol-% geradlinige oder verzweigte zweiwertige Alkanreste mit 3 bis 6 C-Atomen, die auch durch 1 oder 2 Sauerstoffatome unterbrochen sein können, zu 10 bis 30 Mol-% zweiwertige Polyetherreste mit einem durchschnittlichen Molgewicht von 1000 bis 3000 und zu 0 bis 50 Mol-% Ethylenreste bedeuten und
- R: für einen geradkettigen oder verzweigten Alkylrest oder Alkenylrest mit 6 bis 18 C-Atomen steht.

Der dispergierbare Polyester soll zur Hydrophilierung, zur Antistatikausrüstung und zur Soil-Release-Ausrüstung von Fasermaterialien, die vollständig oder zu einem erheblichen Anteil aus hydrophoben Fasern bestehen, verwendet werden.

Die bei dem Verfahren der DE-C-26 43 637 verwendeten Produkte haben jedoch den Nachteil, daß der Griff des mit ihnen behandelten Textilgutes unerwünscht hart ist. Außerdem wird das auf den Fasern befindliche Polymerisat bei Einwirkung von Alkalien verseift, so daß die Permanenz, d.h. die Waschbeständigkeit, des ausgerüsteten Textilgutes ungenügend ist.

Mangelnde Permanenz ist auch ein Nachteil der auf der Grundlage eines dispergierbaren Polyesters gemäß der DE-A-32 44 011 hergestellten Ausrüstung. Dies rührt daher, daß die Polyester nicht vernetzt sind und deshalb durch Waschen leicht von der Faser abgelöst werden können.

Aus der FR-A-2 260 653 sind selbstvernetzende, lagerstabile, schwach kationische Kondensationsprodukte von Ammoniak mit Polyetherchlorhydrinverbindungen bekannt, die durch Umsetzung einer wäßrigen oder alkoholischen Ammoniaklösung mit einem Polyetherchlorhydrin der Formel I
in der R einen aliphatischen oder cycloaliphatischen, p-wertigen Rest mit 2 bis 8 Kohlenstoffatomen, A Ethylen, 1,2-Propylen oder Mischungen beider, n eine Zahl von 4 bis 30, m eine Zahl von 0 bis 4 und p eine Zahl von 2 bis 6 bedeuten, oder dem sich daraus durch Chlorwasserstoffabspaltung ableitenden Polyepoxid, im Gewichtsverhältnis NH₃ (100 %ig) : I wie 1 : 15 bis 80 hergestellt werden. Sie sollen bei pH 7 in 20 %iger Lösung bei 20°C eine Viskosität von mindestens 50 cP besitzen.

Mit diesen Verbindungen ausgerüstete Textilien haben gute antistatische Eigenschaften und angenehmen Griff bei verminderter Vergilbungstendenz. Das Soil-Release-Verhalten der Textilien ist jedoch noch unbefriedigend.

Überraschenderweise wurde nun gefunden, daß das Eigenschaftsprofil: Verbesserung des Griffs bei gleichzeitiger guter Permanenz der Ausrüstung; Verbesserung der Hydrophilie; Verminderung der Anschmutzbarkeit; Verminderung der Vergrauung; Verbesserung der Ablösung von Schmutz; Verminderung der elektrostatischen Aufladung; durch ein in bestimmter Weise zusammengesetztes Mittel gelöst werden kann. Erfindungsgemäß liegt das Mittel in Form einer 0,1 bis 10 gew.-%igen wäßrigen Lösung vor und besteht aus
a) 34 bis 73 Gew.-% eines Polymerisates der allgemeinen Formel R¹ = z-wertiger aliphatischer Alkohol, z = 2 bis 9, m = 20 bis 75, n = 0 bis 10, p = 0 bis 3,
b) 24 bis 55 Gew.-% eines Copolymerisates, erhältlich durch Copolymerisation von
   b₁₎ einem Mol eines Makromonomeren der allgemeinen Formel q = 5 bis 75, r = 0 bis 10, s = 0 bis 3, mit
   b₂₎ 2 bis 12 Mol eines Vinylesters der allgemeinen Formel CH₂=CHOCOR², R² = Alkylrest mit 1 bis 4 Kohlenstoffatomen,
   b₃₎ 1 bis 6 Mol N-Vinylpyrrolidon,
   b₄₎ 0 bis 6 Mol eines Acryl- oder Methacrylsäureesters der allgemeinen Formel CH₂=CR³-COOR⁴, R³ = H oder CH₃, R⁴ = Alkylrest mit 1 bis 4 Kohlenstoffatomen,
   wobei der Quotient aus dem durchschnittlichen Molekulargewicht des Monomeren b₁₎ und der Molzahl der Monomeren b₂₎, b₃₎ und b₄₎ 20 bis 500 ist,
c) 2 bis 30 Gew.-% einer an sich bekannten, in bezug auf Oxirangruppen reaktiven, die Vernetzung bewirkenden Verbindung,
wobei die Summe der Komponenten a), b) und c) 100 Gew.-% ergibt.

Das Gemisch enthält in der wäßrigen Lösung die Komponenten a), b) und c) als wesentliche Bestandteile.

Die Komponente a) ist ein Polymerisat der allgemeinen Formel
In dieser Formel bedeutet R¹ einen z-wertigen aliphatischen Alkoholrest, wobei z eine Zahl von 2 bis 9, vorzugsweise die Zahl 4 bedeutet. Beispiele derartiger Alkoholreste R¹ sind: Ethylenglykol, Propylenglykol, Butandiol, Hexandiol, Glycerin, Trimethylolpropan, Pentaerythrit, Sorbit, Di-, Tri-, Tetra- oder Oligomere des Glycerins, des Glycidols, Trimethylolpropans und Pentaerythrits. Dabei ist jeweils das Wasserstoffatom der Hydroxylgruppen abgespalten. Der Index m bezeichnet die Anzahl der Oxyethyleneinheiten und ist eine Zahl von 20 bis 75, vorzugsweise 25 bis 45. n bezeichnet die Anzahl der Oxypropyleneinheiten und ist eine Zahl von 0 bis 10, vorzugsweise 3 bis 6. Die Oxypropyleneinheiten haben die Funktion, die Kristallisation der Oxyethylenanteile zu verhindern und sicherzustellen, daß das Polymerisat a) in flüssiger Form vorliegt. Bei niedrigen Oxyethylengehalten kann deshalb auf einen Gehalt von Oxypropyleneinheiten verzichtet werden. p hat einen Wert von 0 bis 3. Die Herstellung dieses Polymerisats erfolgt in an sich bekannter Weise.

Die Komponente b) ist ein Copolymerisat, welches durch Copolymerisation der Monomeren b₁₎, b₂₎, b₃₎ und b₄₎ erhältlich ist.

Das Monomere b₁₎ wird durch Anlagerung von Ethylenoxid und gegebenenfalls Propylenoxid und anschließende Umsetzung mit Epichlorhydrin in Gegenwart eines kationischen Katalysators, anschließende Chlorwasserstoffabspaltung unter Bildung des Oxiranringes in an sich bekannter Weise hergestellt.

Falls Ethylenoxid und Propylenoxid an Allylalkohol angelagert werden, kann die Anlagerung statistisch oder blockweise erfolgen.

Der Index q gibt die Anzahl der hydrophilierenden Oxyethyleneinheiten an. Der Index q ist eine Zahl von 5 bis 75, vorzugsweise 20 bis 50. Der Index r bezeichnet den Gehalt an Oxypropyleneinheiten und ist eine Zahl von 0 bis 10, vorzugsweise 0 bis 6. Die Aufgabe der gegebenenfalls anwesenden Oxypropyleneinheiten besteht in der Verhinderung der Ausbildung kristalliner Bereiche im Monomeren und stellt sicher, daß das Makromonomere b₁₎ in flüssiger Form vorliegt. Dies ist insbesondere dann von Bedeutung, wenn größere Anteile von Oxyethyleneinheiten im Monomeren enthalten sind. Bei einem relativ niedrigen Gehalt an Oxyethyleneinheiten bis zu etwa einem Gehalt von 18 Oxyethyleneinheiten kann auf Oxypropyleneinheiten verzichtet werden.

Der Index s hat einen Wert von 0 bis 3.

Das Monomere b₂₎ ist ein Vinylester der allgemeinen Formel CH₂=CHOCOR², wobei R² ein Alkylrest mit 1 bis 4 Kohlenstoffatomen, vorzugsweise der Methylrest ist.

Das Monomere b₃₎ ist N-Vinylpyrrolidon.

Das Monomere b₄₎, welches im Copolymerisat gegebenenfalls enthalten ist, ist ein Acryl- oder Methacrylsäureester der allgemeinen Formel CH₂=CR³-COOR⁴. R³ ist ein Wasserstoff- oder Methylrest, vorzugsweise ein Wasserstoffrest. R⁴ ist ein Alkylrest mit 1 bis 4 Kohlenstoffatomen, vorzugsweise ein Methylrest.

Das Copolymerisat enthält, bezogen auf 1 Mol des Monomeren b₁₎, 2 bis 12 Mol des Monomeren b₂₎, vorzugsweise 3 bis 6 Mol des Monomeren b₂₎ sowie 1 bis 6 Mol, vorzugsweise 1,5 bis 3 Mol, des Monomeren b₃₎ und gegebenenfalls bis zu 6 Mol des Monomeren b₄₎, vorzugsweise jedoch 1,5 bis 3 Mol des Monomeren b₄₎, Dabei soll die zusätzliche Bedingung erfüllt sein, daß der Quotient aus dem durchschnittlichen Molekulargewicht des Monomeren b₁₎ und der Molzahl der Summe der Monomeren b₂₎, b₃₎ und b₄₎ 20 bis 500, vorzugsweise 40 bis 200 ist. Beträgt beispielsweise das durchschnittliche Molekulargewicht des Monomeren b₁₎ 1000 und werden für die Copolymerisation 6 Mol des Monomeren b₂₎, 3 Mol des Monomeren b₃₎ und 3 Mol des Monomeren b₄₎ verwendet, beträgt der Quotient
Die Komponente c) ist eine Verbindung, welche in bezug auf die Oxirangruppen der Komponenten a) und b) reaktiv ist und deren Vernetzung bewirkt. Es eignen sich hierfür die an sich bekannten Vernetzungsmittel (Härter). Besonders geeignet sind dabei mehrwertige Amine, mehrwertige Amide, mehrwertige Thioalkohole oder anorganische, organische Säuren oder deren Anhydride. Beispiele solcher Verbindungen sind Polyamine, wie Ethylendiamin, Diethylentriamin, Triethylentetramin und deren Umsetzungsprodukten mit Diclycidylethern von Bisphenol A; Polyalkylenoxide mit endständigen Aminogruppen; Dicyandiamid; Mercaptogruppen enthaltende Verbindungen; Polyaminoimidazoline; Perfluoralkylcarbonsäuren; Perfluoralkylsulfonsäuren; anorganische Säuren; Phthalsäure-, Trimellitsäure-, Pyromellitsäureanhydrid.

Besonders bevorzugte Vernetzer sind Amine der allgemeinen Formel

R⁵ [(C₃H₆O)ₐNH₂]_{b} oder R⁵ [(C₂H₄O)ₐNH₂]_{b}

In dieser Formel ist R⁵ ein b-wertiger Alkoholrest, wobei b 2 oder 3 bedeutet. Beispiele solcher Alkoholreste sind Ethylenglykol, Propylenglykol, Butandiol, Glycerin oder Pentaerythrit, wobei jeweils das Wasserstoffatom der Hydroxylgruppe abgespalten ist. a ist eine Zahl von 4 bis 40. Der Verarbeitungszeitraum der erfindungsgemäßen Mittel kann wesentlich verlängert werden, wenn man statt der freien Amine deren Ammoniumverbindungen, vorzugsweise deren Acetate, verwendet.

Das erfindungsgemäße Mittel enthält in Form einer wäßrigen Lösung die Komponenten a), b) und c), und zwar in einer Menge von 34 bis 73 Gew.-% a), 24 bis 55 Gew.-% b) und 2 bis 30 Gew.-% c).

Es kann angenommen werden, daß die Komponente a) insbesondere den Griff der ausgerüsteten Textilprodukte verbessert. Die Komponente b) bewirkt vermutlich die Verbesserung der Hydrophilie und der Soil-Release-Eigenschaften des ausgerüsteten Textilgutes und trägt wesentlich zur Erhöhung der Permanenz der Ausrüstung bei. Dies ist vermutlich auch darauf zurückzuführen, daß die Komponente b) ein Pfropfcopolymerisat mit einer kammartigen Struktur ist, wobei jeweils am Ende der durch das Monomere b₁₎ gebildeten Seitenketten Oxirangruppen vorliegen. Bei der Aushärtung des Copolymerisats b) entstehen deshalb Produkte mit einer relativ hohen, vom Molekulargewicht unabhängigen Vernetzungsdichte. Im Gegensatz dazu ist die Vernetzungsdichte des Copolymerisats a) von dessen Molekulargewicht abhängig, da die Vernetzungsdichte mit steigendem Gehalt an Oxyalkylengruppen abnimmt. Die Polymerisate a) und b) ergänzen sich somit in ihren Eigenschaften, indem sie insbesondere die Eigenschaftsparameter Griffverbesserung, Hydrohilie und Permanenz in ein abgewogenes Verhältnis zueinander bringen.

Mit den erfindungsgemäßen Mitteln gelingt es somit, die eingangs gestellten Anforderungen an eine griffverbessernde, hydrophilierende und permanente Ausrüstung von Fasern oder Faserprodukten zu erfüllen. Dabei werden gleichzeitig die Eigenschaften der verminderten Anschmutzbarkeit, der verminderten Vergrauung, der verbesserten Schmutzablösung und der Verringerung der elektrostatischen Aufladung in gewünschter Weise beeinflußt.

Die erfindungsgemäßen Mittel können zum Ausrüsten von Fasern oder Faserprodukten aus Cellulose (Baumwolle) oder zum Ausrüsten von Kunstfasern, wie z.B. solchen aus Polyestern, Polyamiden oder Polyacrylnitril, und aus diesen Fasern hergestellten textilen Fasermaterialien verwendet werden. Die Anwendbarkeit der Mittel ist jedoch nicht auf diese vorgenannten Fasern beschränkt.

Die erfindungsgemäßen Mittel werden in Form einer 0,1 bis 10 gew.-%igen wäßrigen Lösung in an sich bekannter Weise auf die Fasern aufgebracht. Hierzu werden die Fasern oder die Faserprodukte in die Lösung getaucht oder mit der Lösung getränkt, anschließend getrocknet und auf Temperaturen von 100 bis 180°C, vorzugsweise 120 bis 150°C 1 bis 10 Minuten erhitzt. Dabei härten die auf der Faser befindlichen Polymerisate aus.

In den folgenden Beispielen wird die Herstellung der erfindungsgemäßen Mittel beschrieben. Es werden außerdem die anwendungstechnischen Eigenschaften unterschiedlich zusammengesetzter erfindungsgemäßer Mittel gezeigt.

### 1. Herstellung der Komponente a)

136 g (ca. 1 Mol) fein gepulvertes Pentaerythrit, das in 150 g Verfahrensprodukt angeteigt worden ist, und 11,2 g (ca. 0,2 Mol) Kaliumhydroxid werden sorgfältig vermischt in einen Reaktor gegeben. Nach ausgiebiger Spülung mit Reinstickstoff wird auf 110°C erhitzt und dazu werden 2500 g (ca. 57 Mol) Ethylenoxid so schnell zugegeben, daß die Reaktorinnentemperatur 120°C und der Druck 6 bar nicht überschreiten. Nach vollständiger Einleitung des Ethylenoxids wird die Temperatur so lange auf 115°C gehalten, bis ein gleichbleibender Druck das Ende der Nachreaktion anzeigt. Danach werden bei 80 bis 90°C die Restmonomere durch Evakuieren entfernt.

Das erhaltene Produkt wird mit Hilfe von verdünnter Phosphorsäure neutralisiert und das Wasser durch Destillation, das entstandene Natriumphosphat durch Filtration zusammen mit einem Filterhilfsmittel entfernt. Die Hydroxylzahl des Verfahrensproduktes beträgt 102,5, was bei einer angenommenen Funktionalität von vier einem Molekulargewicht von 2190 entspricht.

2190 g (ca. 1 Mol) des erhaltenen Polyethers werden zusammen mit 82 g einer 10,5 %igen Lösung von Bortrifluorid-Etherat in Diethylether auf 60°C erwärmt. Dazu werden 740 g (ca. 8 Mol) Epichlorhydrin über einen Zeitraum von 1/2 h unter Einhaltung der Temperatur getropft. Anschließend wird noch für 2 h Gelegenheit zur Nachreaktion gegeben. In einer zweiten Reaktionsstufe werden tropfenweise 216 g (ca. 4 Mol) Natriummethylat, gelöst in 510 g Methanol, zugegeben und das Gemisch für 2 h bei 25°C gehalten.

Nach Entfernung der flüchtigen Bestandteile durch Destillation wird das angefallene Natriumchlorid durch Filtration entfernt. Die Epoxidzahl des erhaltenen Produktes wird zu 2,92 in Gew.-% aktiver Sauerstoff errechnet (Polyether 1-A).

In analoger Weise werden die Polyether 2-A bis 8-A hergestellt. Deren Zusammensetzung ergibt sich aus Tabelle 1.

**Tabelle 1**

| Polyether Nr. | Starteralkohol | Ethylenoxid Mol | Propylenoxid Mol | Molekulargewicht OHZ* | Epoxidzahl Gew.-% O |
|---|---|---|---|---|---|
| 1-A | Pentaerythrit | 57,0 | - | 2190 | 2,9 |
| 2-A | Butandiol-1,4 | 36,9 | 4,9 | 1920 | 1,7 |
| 3-A | Glycerin | 36,9 | 4,9 | 1890 | 2,6 |
| 4-A | Pentaerythrit | 36,0 | 4,8 | 1810 | 3,6 |
| 5-A | Pentaerythrit | 21,0 | - | 1080 | 7,7 |
| 6-A | Pentaerythrit | 71,0 | 8,0 | 3180 | 1,9 |
| 7-A | Sorbitol | 44,8 | 6,0 | 2240 | 4,7 |
| 8-A | Sorbitol | 25,5 | 3,4 | 1220 | 9,7 |
| 9-A | Tetraglycerin | 52,1 | 7,0 | 2920 | 3,3 |
| 10-A | Polyglycerin Molekulargewicht ca. 500 | 82,0 | 11,0 | 4280 | 3,0 |

| | | | | | |
|---|---|---|---|---|---|
| * unmittelbar nach der Alkoxylierung | | | | | |

### 2. Herstellung der Komponente b)

### 2.1 Herstellung des Makromonomeren b₁₎

116 g (ca. 2 Mol) Allylalkohol und 21 g (ca. 0,3 Mol) Kaliummethylat werden in einen Reaktor gegeben. Nach sorgfältiger Spülung mit Reinstickstoff wird auf 110°C geheizt und 1333 g (ca. 30,3 Mol) Ethylenoxid so schnell zugegeben, daß die Reaktorinnentemperatur 120°C und der Druck 6 bar nicht überschreiten. Nach vollständiger Einleitung des Ethylenoxids wird die Temperatur so lange auf 115°C gehalten, bis daß gleichbleibender Druck das Ende der Nachreaktion anzeigt. Danach werden bei 80 bis 90°C unter Vakuum die nicht umgesetzten Monomeren entfernt.

Das erhaltene Produkt wird mit Hilfe von verdünnter Phosphorsäure neutralisiert und das Wasser durch Destillation, das entstandene Kaliumphosphat durch Filtration zusammen mit einem Filterhilfsmittel entfernt. Die Hydroxylzahl des Verfahrensproduktes beträgt 89,9, was bei einer angenommenen Funktionalität von eins einem Molekulargewicht von 625 entspricht. Aus der Jodzahl läßt sich ein Gehalt an Doppelbindungen von 96 % der Theorie errechnen.

625 g (ca. 1 Mol) des erhaltenen Polyethers werden mit 18 g einer 10,5 %igen Lösung von Bortrifluorid-Etherat in Diethylether versetzt und die erhaltene Mischung auf 60°C erwärmt. Dazu werden 185 g (ca. 2 Mol) Epichlorhydrin über einen Zeitraum von 1/2 h getropft und anschließend zur Nachreaktion für weitere 2 h bei 60°C erwärmt. Danach werden 54 g (ca. 1 Mol) Natriummethylat, gelöst in 110 g Methanol, bei etwa 25°C zugegeben und bei dieser Temperatur für 2 h zur Reaktion gebracht.

Nach Entfernung der flüchtigen Bestandteile der Reaktionsmischung durch Destillation wird das angefallene Natriumchlorid abfiltriert. Die Epoxidzahl des erhaltenen Produktes in Gew.-% Sauerstoff beträgt 2,61 (Polyether 1-B).

In analoger Weise werden die Polyether 2-B bis 10-B hergestellt. Deren Zusammensetzung ergibt sich aus Tabelle 2.

**Tabelle 2**

| Polyether Nr. | Ethylenoxid Mol | Propylenoxid Mol | Molekulargegewicht OHZ | Epoxidzahl Gew.-% Sauerstoff |
|---|---|---|---|---|
| 1-B | 15,2 | - | 625 | 2,61 |
| 2-B | 8,8 | - | 440 | 3,76 |
| 3-B | 20,5 | - | 935 | 1,67 |
| 4-B | 24,0 | - | 1 110 | 1,39 |
| 5-B | 28,9 | - | 1 310 | 1,20 |
| 6-B | 47,8 | - | 2 090 | 0,76 |
| 7-B | 12,9 | 1,8 | 720 | 1,87 |
| 8-B | 24,5 | 3,3 | 1 305 | 1,09 |
| 9-B | 72,3 | 7,2 | 3 320 | 0,46 |
| 10-B | 5,8 | - | 310 | 5,30 |

### 2.2 Copolymerisation der Komponenten b₁₎, b₂₎, b₃₎ und b₄₎

600 g (ca. 1 Mol) des Polyethers 1-B, gelöst in 1700 g Ethanol, werden in einem Dreihalskolben unter einem Stickstoffstrom auf 80°C erhitzt. Dazu wird über einen Zeitraum von 3,0 h ein Gemisch von 516 g (ca. 6 Mol) Vinylacetat, 258 g (ca. 3 Mol) Methylacrylat und 333 g (ca. 3 Mol) N-Vinylpyrrolidon und parallel dazu 53,8 g Azodiisobuttersäuredinitril in 6 gleichen Gewichtsteilen über einen Zeitraum von 5 h zugegeben. Die Temperatur wird für weitere 8 h auf 80°C gehalten. Anschließend werden die noch nicht umgesetzten Monomere im Vakuum abdestilliert. Aus der Menge an in einer Kühlfalle aufgefangenen Monomeren ergibt sich eine auf die Monomerenmischung bezogene Polymerisationsausbeute von 99 % der Theorie. Aus der Bestimmung der Jodzahl läßt sich errechnen, daß ca. 75 % des Polyethers 1-B bei der Copolymerisation verbraucht worden sind. Aus der gelchromatographischen Untersuchung ergibt sich für das Copolymerisat I ein numerisches Molekulargewicht von ca. 4 000.

In analoger Weise werden die Copolymerisate II - XII hergestellt. Deren Zusammensetzung ergibt sich aus Tabelle 3.

**Tabelle 3**

| Copolymerisat Nr. | Polyether Nr. | Vinylacetat Mol | N-Vinylpyrrolidon Mol | Methylacrylat Mol | Quotient |
|---|---|---|---|---|---|
| I | 1-B | 6 | 3 | 3 | 50,0 |
| II | 1-B | 3 | 1,5 | 1,5 | 100,0 |
| III | 1-B | 5 | 2 | 2 | 66,7 |
| IV | 2-B | 6 | 3 | 3 | 34,5 |
| V | 3-B | 6 | 3 | 3 | 75,8 |
| VI | 4-B | 6 | 3 | 3 | 90,4 |
| VII | 5-B | 6 | 3 | 3 | 107,0 |
| VIII | 6-B | 6 | 3 | 3 | 172,0 |
| IX | 7-B | 6 | 3 | 3 | 57,9 |
| X | 8-B | 6 | 3 | 3 | 107,7 |
| XI | 9-B | 4 | 3 | - | 474,3 |
| XII | 10-B | 8 | 4 | 3 | 21,6 |

### 3. Vernetzer

Als die Vernetzung bewirkende Verbindungen werden verwendet:

**Tabelle 4**

| | |
|---|---|
| 1-C | Triethylentetramin |
| 2-C | Umsetzungsprodukt aus 2 Mol Ethylendiamin und dem Diglycidylether des Bisphenol A |
| 3-C | α,ω-Diaminopolypropylenoxid (MG ≈ 400) |
| 4-C | α,ω-Triaminopolypropylenoxid (MG ≈ 400) |
| 5-C | α,ω-Diaminopolypropylenoxid (MG ≈ 400) im Molverhältnis 1 : 2 mit Essigsäure umgesetzt |
| 6-C | Dicyandiamid + 1 % Triethylendiamin |
| 7-C | polyfunktionelle Sulfhydrylverbindung, im Handel von der Firma Schering unter der Bezeichnung XE 90 erhältlich |
| 8-C | Polyaminoimidazolin, im Handel von der Firma Schering unter der Bezeichnung Versamid 140 erhältlich |
| 9-C | Trifluoressigsäure |
| 10-C | Trifluormethansulfonsäure |
| 11-C | Phosphorsäure |

### Erfindungsgemäße Mittel

Die erfindungsgemäßen Mittel werden durch Vermischen der Bestandteile a), b) und c) und Lösen in Wasser hergestellt. Die Zusammensetzung ergibt sich aus Tabelle 5.

**Tabelle 5**

| Mittel | Komponente a)* | | Komponente b)** | | Vernetzer c)*** | |
|---|---|---|---|---|---|---|
| | Nr. | Gew.-% | Nr. | Gew.-% | Nr. | Gew.-% |
| 1 | 1 | 43,1 | I | 43,1 | 4 | 13,8 |
| 2 | 4 | 42,1 | I | 42,1 | 4 | 15,8 |
| 3 | 1 | 40,3 | I | 40,3 | 3 | 19,4 |
| 4 | 7 | 34,3 | I | 34,3 | 5 | 31,4 |
| 5 | 3 | 43,6 | I | 43,6 | 4 | 12,8 |
| 6 | 2 | 45,1 | I | 45,1 | 4 | 9,9 |
| 7 | 1 | 49,5 | I | 49,5 | 11 | 10,0 |
| 8 | 8 | 35,1 | II | 44,5 | 4 | 20,4 |
| 9 | 8 | 39,1 | III | 45,7 | 8 | 15,2 |
| 10 | 3 | 41,8 | VII | 54,5 | 6 | 3,7 |
| 11 | 5 | 46,2 | X | 50,5 | 1 | 3,3 |
| 12 | 6 | 44,7 | XII | 44,7 | 4 | 10,6 |
| 13 | 7 | 45,9 | VIII | 49,3 | 1 | 4,8 |
| 14 | 2 | 55,4 | IX | 30,8 | 3 | 13,8 |

| | | | | | | |
|---|---|---|---|---|---|---|
| * siehe Tabelle 1 | | | | | | |
| ** siehe Tabelle 3 | | | | | | |
| *** siehe Tabelle 4 | | | | | | |

## Patentansprüche

1. Mittel zum Ausrüsten von Fasern oder Faserprodukten in Form einer 0,1 bis 10 gew.-%igen wäßrigen Lösung eines Gemisches, bestehend aus
a) 34 bis 73 Gew.-% eines Polymerisates der allgemeinen Formel R¹ = z-wertiger aliphatischer Alkohol, z = 2 bis 9, m = 20 bis 75, n = 0 bis 10, p = 0 bis 3,
b) 24 bis 55 Gew.-% eines Copolymerisates, erhältlich durch Copolymerisation von
b₁₎ einem Mol eines Makromonomeren der allgemeinen Formel q = 5 bis 75, r = 0 bis 10, s = 0 bis 3, mit
b₂₎ 2 bis 12 Mol eines Vinylesters der allgemeinen Formel CH₂=CHOCOR², R² = Alkylrest mit 1 bis 4 Kohlenstoffatomen,
b₃₎ 1 bis 6 Mol N-Vinylpyrrolidon,
b₄₎ 0 bis 6 Mol eines Acryl- oder Methacrylsäureesters der allgemeinen Formel CH₂=CR³-COOR⁴, R³ = H oder CH₃, R⁴ = Alkylrest mit 1 bis 4 Kohlenstoffatomen,
wobei der Quotient aus dem durchschnittlichen Molekulargewicht des Monomeren b₁₎ und der Molzahl der Monomeren b₂₎, b₃₎ und b₄₎ 20 bis 500 ist,
c) 2 bis 30 Gew.-% einer an sich bekannten, in bezug auf Oxirangruppen reaktiven, die Vernetzung bewirkenden Verbindung,
wobei die Summe der Komponenten a), b) und c) 100 Gew.-% ergibt.

2. Mittel nach Anspruch 1, dadurch gekennzeichnet, daß bei dem Polymerisat a) m = 25 bis 45, n = 3 bis 6, z = 4 und R¹ der von Pentaerythrit abgeleitete Rest ist.

3. Mittel nach Anspruch 1 oder 2, dadurch gekennzeichnet, daß das Copolymerisat b) durch Copolymerisation von einem Mol b₁₎, 3 bis 6 Mol b₂₎, 1,5 bis 3 Mol b₃₎ und 1,5 bis 3 Mol b₄₎ erhältlich ist, wobei der Quotient aus dem durchschnittlichen Molekulargewicht des Monomeren b₁₎ und der Molzahl der Monomeren b₂₎, b₃₎ und b₄₎ 40 bis 200 ist.

4. Mittel nach einem oder mehreren der vorhergehenden Ansprüche, dadurch gekennzeichnet, daß bei dem Monomeren b₁₎ q = 20 bis 50 und r = 0 bis 6 ist.

5. Mittel nach einem oder mehreren der vorhergehenden Ansprüche, dadurch gekennzeichnet, daß bei dem Monomeren b₂₎ R² ein Methylrest ist.

6. Mittel nach einem oder mehreren der vorhergehenden Ansprüche, dadurch gekennzeichnet, daß bei dem Monomeren b₄₎ R³ ein Wasserstoffrest, R⁴ ein Methylrest ist.

7. Mittel nach einem oder mehreren der vorhergehenden Ansprüche, dadurch gekennzeichnet, daß die die Vernetzung bewirkende Verbindung ein mehrwertiges Amin, ein mehrwertiges Amid, ein mehrwertiger Thioalkohol oder eine Säure ist.

8. Mittel nach Anspruch 7, dadurch gekennzeichnet, daß die die Vernetzung bewirkende Verbindung ein Amin der allgemeinen Formel
R⁵ [(C₃H₆O)ₐNH₂]_{b} oder R⁵ [(C₂H₄O)ₐNH₂]_{b}
R⁵ = b-wertiger Alkoholrest, a = 4 bis 40, b = 2 oder 3, ist.

## Claims

1. A composition for finishing fibres or fibre products in the form of a 0.1 to 10 % strength by weight aqueous solution of a mixture consisting of
a) 34 to 73 % by weight of a polymer of the general formula R¹ = z-hydric aliphatic alcohol, z = 2 to 9, m = 20 to 75, n = 0 to 10, p = 0 to 3,
b) 24 to 55 % by weight of a copolymer obtainable by copolymerisation of
b₁₎ one mole of a macromonomer of the general formula q = 5 to 75, r = 0 to 10, s = 0 to 3, with
b₂₎ 2 to 12 mol of a vinyl ester of the general formula CH₂=CHOCOR², R² = alkyl radical having 1 to 4 carbon atoms,
b₃₎ 1 to 6 mol of N-vinylpyrrolidone,
b₄₎ 0 to 6 mol of an acrylic or methacrylic ester of the general formula CH₂=CR³-COOR⁴, R³ = H or CH₃, R⁴ = alkyl radical having 1 to 4 carbon atoms,
the ratio of the average molecular weight of monomer b₁₎ to the number of moles of monomers b₂₎, b₃₎ and b₄₎ being 20:1 to 500:1,
c) 2 to 30 % by weight of a known crosslinking compound which is reactive towards oxirane groups,
the percentages of components a), b) and c) adding up to 100 % by weight.

2. A composition according to Claim 1, characterised in that in the polymer a) m = 25 to 45, n = 3 to 6, z = 4 and R¹ is the radical derived from pentaerythritol.

3. A composition according to Claim 1 or 2, characterised in that copolymer b) is obtainable by copolymerisation of one mole of b₁₎, 3 to 6 mol of b₂₎, 1.5 to 3 mol of b₃₎ and 1.5 to 3 mol of b₄₎, the ratio of the average molecular weight of monomer b₁₎ to the number of moles of monomers b₂₎, b₃₎ and b₄₎ being from 40:1 to 200:1.

4. A composition according to one or more of the preceding claims, characterised in that in the monomer b₁₎ q = 20 to 50 and r = 0 to 6.

5. A composition according to one or more of the preceding claims, characterised in that in the monomer b₂₎ R² is a methyl radical.

6. A composition according to one or more of the preceding claims, characterised in that in the monomer b₄₎ R³ is a hydrogen radical and R⁴ is a methyl radical.

7. A composition according to one or more of the preceding claims, characterised in that the crosslinking compound is a polyfunctional amine, a polyfunctional amide, a polyhydric thioalcohol or an acid.

8. A composition according to Claim 7, characterised in that the crosslinking compound is an amine of the general formula
R⁵[C₃H₆O)ₐNH₂]_{b} or R⁵[(C₂H₄O)ₐNH₂]_{b}
R⁵ = b-hydric alcohol radical, a = 4 to 40, b = 2 or 3.

## Revendications

1. Agent d'apprêtage de fibres ou de produits fibreux sous la forme d'une solution aqueuse contenant 0,1 à 10 % en poids d'un mélange formé de :
a) 34 à 73 % en poids d'un polymère répondant à la formule générale R¹ = un alcool aliphatique à valence z, z = 2 à 9, m = 20 à 75, n = 0 à 10, p = 0 à 3,
b) 24 à 55 % en poids d'un copolymère qu on obtient par la copolymérisation de
b₁) une mole d'un macromonomère répondant à la formule générale q = 5 à 75, r = 0 à 10, s = 0 à 3, avec
b₂) 2 à 12 moles d'un ester vinylique répondant à la formule générale CH₂=CHOCOR², R² = un reste alcoyle comportant 1 à 4 atomes de carbone,
b₃) 1 à 6 moles de N-vinylpyrrolidone,
b₄) 0 à 6 moles d'un ester de l'acide acrylique ou de l'acide méthacrylique, répondant à la formule générale CH₂=CR³-COOR⁴, R³ = H ou CH₃, R⁴ = un reste alcoyle comportant 1 à 4 atomes de carbone,
où le quotient du poids moléculaire moyen du monomère b₁) et du nombre de moles des monomères b₂), b₃) et b₄) vaut de 20 à 500,
c) 2 à 30 % en poids d'un composé connu en soi, provoquant la réticulation et réactif vis-à-vis des groupes oxirannes, la somme des composants a), b) et c) donnant 100% en poids.

2. Agent selon la revendication 1, caractérisé en ce que dans le polymère a), m = 25 à 45, n = 3 à 6, z = 4 et R¹ est le reste dérivé de la pentaérythrite.

3. Agent selon la revendication 1 ou 2, caractérisé en ce qu'on obtient le copolymère b) par copolymérisation d'une mole de b₁), 3 à 6 moles de b₂), 1,5 à 3 moles de b₃) et 1,5 à 3 moles de b₄), le quotient du poids moléculaire moyen du monomère b₁) et du nombre de moles des monomères b₂), b₃) et b₄) valant de 40 à 200.

4. Agent selon une ou plusieurs des revendications précédentes, caractérisé en ce que dans le monomère b₁), q = 20 à 50 et r = 0 à 6.

5. Agent selon une ou plusieurs des revendications précédentes, caractérisé en ce que dans le monomère b₂), R² est un reste méthyle.

6. Agent selon une ou plusieurs des revendications précédentes, caractérise en ce que dans le monomère b₄), R³ est un reste d'hydrogène et R⁴ est un reste méthyle.

7. Agent selon une ou plusieurs des revendications précédentes, caractérisé en ce que le composé provoquant la réticulation est une amine polyvalente, un amide polyvalent, un thioalcool polyvalent ou un acide.

8. Agent selon la revendication 7, caractérisé en ce que le composé provoquant la réticulation est une amine répondant à la formule générale
R⁵[(C₃H₆O)ₐNH₂]_{b} ou R⁵[(C₂H₄O)ₐNH₂]_{b}
R⁵ = un reste d'alcool à valence b, a = 4 à 40, b = 2 ou 3.
